# EUROPÄISCHE PATENTSCHRIFT

(11) **EP 0 733 134 B1**
(45) Veröffentlichungstag und Bekanntmachung des Hinweises auf die Patenterteilung: **29.07.1998**
(21) Anmeldenummer: 95903788.8
(22) Anmeldetag: 01.12.1994
(51) Int. Cl.: D06M 13/432

(54) **NITRATFREIER KATALYSATOR ZUR HOCHVEREDLUNG VON TEXTILIEN**
NITRATE-FREE CATALYST FOR HIGH-GRADE-FINISH TEXTILES
CATALYSEUR SANS NITRATES POUR APPRETS NOBLES DE TEXTILES

(30) Priorität: 10.12.1993 DE 4342126
(43) Veröffentlichungstag der Anmeldung: 25.09.1996
(73) Patentinhaber: BASF AKTIENGESELLSCHAFT, 67056 Ludwigshafen (DE)
(72) Erfinder: HOIS, Pia, D-69488 Birkenau (DE); SIMENC, Toni, D-68199 Mannheim (DE)
(86) Internationale Anmeldenummer: EP9404003
(87) Internationale Veröffentlichungsnummer: WO9516068

(56) Entgegenhaltungen:
- EP-A- 0 515 900

## Beschreibung

Die vorliegende Erfindung betrifft einen nitrat-freien Katalysator zur Hochveredlung von Textilien mit formaldehydfreien Vernetzern.

Wegen der anhaltenden Diskussion um den Einsatz von formaldehydhaltigen Hilfsmitteln in der Textilindustrie werden in der Hochveredlung von Textilien vermehrt formaldehydfreie Vernetzer verwendet, z.B. solche der Formel I in der R¹ und R² Wasserstoff oder C₁- bis C₃-Alkyl mit der Maßgabe bedeuten, daß mindestens einer der Reste R¹ und R² eine C₁- bis C₃-Alkylgruppe ist, und R³ und R⁴ für Wasserstoff oder C₁- bis C₄-Alkyl stehen.

Bei der Großproduktion in den Textilbetrieben wird jedoch gelegentlich eine äußerst unangenehme Geruchsbildung auf der ausgerüsteten Ware festgestellt, die in der Markteinführungsphase dieser Vernetzer nicht bemerkt wurde. Diese Geruchsbildung ist anscheinend die Folge einer katalytischen Zersetzung des Vernetzers bei höheren (Kondensations-)Temperaturen. Es entstehen leicht flüchtige Verbindungen, die zur Geruchsbelästigung bei der ausgerüsteten Ware führen - vor allem bei bereits konfektionierter und luftdicht verpackter Ware.

Aus der EP-A-515 900 ist ein chloridfreier Katalysator zur Hochveredlung von Textilien mit formaldehydfreien Vernetzern bekannt, welcher Magnesium- und Tetrafluoroborationen im molaren Gewichtsverhältnis von 1 : 0,1 bis 4 enthält. Dieser Katalysator erlaubt bereits in vielen Fällen eine deutliche Reduzierung der angesprochenen Geruchsbildung, jedoch wäre eine noch weitergehende Verbesserung erwünscht. Auch sind die Ausrüstungseigenschaften noch weiter verbesserungsbedürftig.

Aufgabe der Erfindung war es daher, ein Katalysatorsystem mit noch weitergehender Vermeidung der Geruchsbelästigung und noch besseren Ausrüstungseigenschaften bereitzustellen.

Demgemäß wurde ein nitratfreier Katalysator zur Hochveredlung von Textilien mit formaldehydfreien Vernetzern gefunden, welcher Magnesium-, Tetrafluoroborat-, Chlorid- und Sulfationen in den molaren Gewichtsverhältnissen von
(a) Mg²⁺ : BF₄⁻= 1 : 0,1 bis 4,
(b) Mg²⁺ : Cl⁻ = 1 : 1,7 bis 15 und
(c) SO₄²⁻ : Cl⁻ = 1 : 0,2 bis 4
enthält.

In einer bevorzugten Ausführungsform setzt man einen nitratfreien Katalysator ein, welcher Magnesium-, Tetrafluoroborat-, Chlorid- und Sulfationen in den moiaren Gewichtsverhältnissen von
(a) Mg²⁺ : BF₄⁻ = 1 : 0,2 bis 2, insbesondere 1 : 0,4 bis 1,5, vor allem 1 : 0,45 bis 0,8,
(b) Mg²⁺ : Cl⁻ = 1 : 1,9 bis 12, insbesondere 1 : 2,0 bis 5, vor allem 1 : 2,05 bis 3, und
(c) SO₄²⁻ : Cl⁻ = 1 : 0,3 bis 3, insbesondere 1 : 0,4 bis 2, vor allem 1 : 0,5 bis 1,0,
enthält.

Als molares Gewichtsverhältnis definiert man den Quotienten aus den jeweiligen Produkten Pᵢ der betrachteten Ionensorten i, wobei sich Pᵢ nach der Gleichung${\text{P}}_{\text{i}} \text{=} \frac{\text{Formelgewicht Ionensorte i}}{\text{Formelgewicht i-enthaltendes Salz}} \text{x eingesetzte Menge an i-enthaltendem Salz}$ errechnet. Tritt eine Ionensorte i in mehreren eingesetzten Salzen auf, bildet man vor der Quotientenbildung die Summe über die Produkte Pᵢ dieser Ionensorte.

Vorzugsweise wird der erfindungsgemäße Katalysator als wäßrige Lösung verwendet, die 15 bis 40 Gew.-%, vorzugsweise 20 bis 35 Gew.-%, Salz enthält. Die Magnesium-, Tetrafluoroborat-, Chlorid- und Sulfationen können dabei in Salzform, z.B. als Magnesiumsulfat, -chlorid, -phosphat, -acetat, -glykolat, -citrat oder -adipat, Natrium-, Kalium-, Lithium- oder Zinkchlorid oder Natrium-, Lithium-, Kalium- oder Zinktetrafluoroborat, eingebracht werden. Besonders bevorzugt ist die Verwendung von Magnesiumsulfat, Natriumchlorid, Lithiumchlorid und Natriumtetrafluoroborat.

Durch die Abwesenheit von Nitrationen wird die Lichtechtheit der ausgerüsteten Textilien günstig beeinflußt.

Die Anwendung des erfindungsgemäßen Katalysators bei der Hochveredlung von Textilien, insbesondere von Baumwolle und Baumwoll-Polyester-Mischgeweben, erfolgt wie z.B. bei Magnesiumchlorid üblich, Anwendungsmengen liegen im Bereich von ungefähr 30 bis 50 Gew.-Teilen einer beispielsweise 20 gew.-%igen Lösung, bezogen auf 100 Gew.-Teile des Vernetzers (45 gew.-%ige Lösung). Gegenüber den bekannten Methoden ergeben sich für die Durchführung der Hochveredlung bei dem erfindungsgemäßen Katalysator keine Abweichungen.

Gegenstand der vorliegenden Erfindung ist auch ein Verfahren zur Hochveredlung von Textilien mit formaldehydfreien Vernetzern, welches dadurch gekennzeichnet ist, daß man den erfindungsgemäßen Katalysator verwendet.

### Beispiele

Ein Baumwollgewebe (100 g/m²) wurde mit folgenden Lösungen mittels eines Foulards imprägniert, die Flottenaufnahme betrug dabei ca. 80 %.
- Katalysator-Lösung 1:: 5,0 Gew.-Teile MgSO₄ wasserfrei
2,5 Gew.-Teile LiCl
0,6 Gew.-Teile NaBF₄
21,9 Gew.-Teile H₂O
- Katalysator-Lösung 2:: 6,0 Gew.-Teile MgSO₄ wasserfrei
1,0 Gew.-Teile LiCl
3,0 Gew.-Teile NaCl
0,8 Gew.-Teile NaBF₄
19,2 Gew.-Teile H₂O
- Katalysator-Lösung 3:: 5,0 Gew.-Teile MgSO₄ wasserfrei
5,0 Gew.-Teile NaCl
1,0 Gew.-Teile NaBF₄
19,0 Gew.-Teile H₂O

Als Vergleichs-Katalysatorlösungen A und B wurden eingesetzt:
- A): 12,0 Gew.-Teile MgCl₂ · 6H₂O
18,0 Gew.-Teile H₂O
- B): 10,0 Gew.-Teile MgCl₂ · 6H₂O
0,2 Gew.-Teile NaBF4
19,8 Gew.-Teile H₂O

Die molaren Gewichtsverhältnisse (a) bis (c) betrugen:

| | (a) Mg²⁺:BF₄⁻ | (b) Mg²⁺:Cl⁻ | (c) SO₄²⁻:Cl⁻ |
|---|---|---|---|
| Katalysator-Lösung 1 | 1 : 0,47 | 1 : 2,07 | 1 : 0,52 |
| Katalysator-Lösung 2 | 1 : 0,52 | 1 : 2,19 | 1 : 0,55 |
| Katalysator-Lösung 3 | 1 : 0,78 | 1 : 3,0 | 1 : 0,76 |
| Katalysator-Lösung A | - | 1 : 1,46 | - |
| Katalysator-Lösung B | 1 : 0,13 | 1 : 1,46 | - |

Von den erfindungsgemäßen Katalysator-Lösungen 1 bis 3 bzw. den Vergleichslösungen A und B wurden jeweils 40 Gew.-Teile eingesetzt. Die Menge an verwendetem formaldehydfreiem Vernetzer der Formel I (R¹ = R² = CH₃, R³ = R⁴ = H) betrug in allen Fällen 100 Gew.-Teile Wirksubstanz, eingesetzt in Form einer 45 gew.-%igen wäßrigen Lösung.

Die Vernetzung wurde bei 150°C für 4 min durchgeführt.

Die ausgerüstete Ware wurde luftdicht in einer Polyethylenfolie verpackt, 14 Stunden gelagert und danach einer Geruchsprüfung unterworfen. Die mit den Katalysator-Lösungen 1 bis 3 behandelten Muster waren geruchslos, die mit den Vergleichs-Katalysatoren A und B behandelten Muster rochen äußerst unangenehm.

Die nachfolgende Tabelle zeigt die Ergebnisse der Ausrüstung:

| | Vernetzung mit Katalysator-Lösung | | | Vernetzung mit Vergl.-Katalysator | | unvernetzt |
|---|---|---|---|---|---|---|
| | 1 | 2 | 3 | A | B | |
| Trockenknitterwinkel (Kette + Schuß) [°] | 213 | 209 | 207 | 207 | 215 | 120 |
| Monsanto-Bild nach Maschinenwäsche bei 60°C [Note] | 3,2 | 3,0 | 3,0 | 3,0 | 3,2 | 1,0 |
| Reißfestigkeit (Schuß) [N] | 270 | 290 | 295 | 280 | 270 | 355 |
| Waschkrumpf nach Maschinenwäsche bei 60°C (20 min): | | | | | | |
| Kette [%] | 0,8 | 1,0 | 1,2 | 1,0 | 0,8 | 7,0 |
| Schuß [%] | 0,4 | 0,4 | 0,4 | 0,4 | 0,4 | 3,6 |

## Patentansprüche

1. Nitratfreier Katalysator zur Hochveredlung von Textilien mit formaldehydfreien Vernetzern, enthaltend Magnesium-, Tetrafluoroborat-, Chlorid- und Sulfationen in den molaren Gewichtsverhältnissen von
(a) Mg²⁺ : BF₄⁻ = 1 : 0,1 bis 1 : 4,
(b) Mg²⁺ : Cl⁻ = 1 : 1,7 bis 1 : 15 und
(c) SO₄²⁻ : Cl⁻ = 1 : 0,2 bis 1 : 4.

2. Katalysator nach Anspruch 1, enthaltend Magnesium-, Tetrafluoroborat-, Chlorid- und Sulfationen in den molaren Gewichtsverhältnissen von
(a) Mg²⁺ : BF₄⁻ = 1 : 0,2 bis 1 : 2,
(b) Mg²⁺ : Cl⁻ = 1 : 1,9 bis 1 : 12 und
(c) SO₄²⁻ : Cl⁻ = 1 : 0,3 bis 1 : 3.

3. Katalysator nach Anspruch 1 oder 2 als 20 bis 35 gew.-%ige wäßrige Lösung.

4. Verfahren zur Hochveredlung von Textilien mit formaldehydfreien Vernetzern, dadurch gekennzeichnet, daß man einen Katalysator gemäß den Ansprüchen 1 bis 3 verwendet.

5. Verwendung eines Katalysators gemäß den Ansprüchen 1 bis 3 zur Hochveredlung von Textilien mit formaldehydfreien Vernetzern.

## Claims

1. A nitrate-free catalyst for the wash-and-wear finishing of textiles with formaldehyde-free crosslinkers, comprising magnesium, tetrafluoroborate, chloride and sulfate ions in the molar weight ratios of
(a) Mg²⁺ : BF₄⁻ = 1 : 0.1 to 1 : 4,
(b) Mg²⁺ : Cl⁻ = 1 : 1.7 to 1 : 15 and
(c) SO₄²⁻ : Cl⁻ = 1 : 0.2 to 1 : 4.

2. A catalyst as claimed in claim 1, comprising magnesium, tetrafluoroborate, chloride and sulfate ions in the molar weight ratios of
(a) Mg²⁺ : BF₄⁻ = 1 : 0.2 to 1 : 2,
(b) Mg²⁺ : Cl⁻ = 1 : 1.9 to 1 : 12 and
(c) SO₄²⁻ : Cl⁻ = 1 : 0.3 to 1 : 3.

3. A catalyst as claimed in claim 1 or 2, as a 20 to 35 % strength by weight aqueous solution.

4. A process for the wash-and-wear finishing of textiles with formaldehyde-free crosslinkers, which comprises using a catalyst as claimed in claim 1.

5. The use of a catalyst as claimed in any of claims 1 to 3 for the wash-and-wear finishing of textiles with formaldehyde-free crosslinkers.

## Revendications

1. Catalyseurs exempts de nitrates pour l'ennoblissement de textiles au moyen d'agents réticulants exempts de formaldéhyde, contenant des ions magnésium, tétrafluoroborate, chlorure et sulfate dans un rapport molaire en poids de
(a) Mg²⁺ : BF₄⁻ = 1:0,1 à 1:4,
(b) Mg²⁺ : Cl⁻ = 1:1,7 à 1:15, et
(c) SO₄²⁻:Cl⁻ = 1:0,2 à 1:4.

2. Catalyseurs selon la revendication 1, contenant des ions magnésium, tétrafluoroborate, chlorure et sulfate dans un rapport molaire en poids de
(a) Mg²⁺ : BF₄⁻ = 1:0,2 à 1:2,
(b) Mg²⁺ : Cl⁻ = 1:1,9 à 1:12, et
(c) SO₄²⁻ : Cl⁻ = 1:0,3 à 1:3.

3. Catalyseurs selon la revendication 1 ou 2 sous forme de solution aqueuse à 20-35% en poids.

4. Procédé d'ennoblissement de textiles au moyen d'agents réticulants exempts de formaldéhyde, caractérisé en ce que l'on utilise un catalyseur selon l'une quelconque des revendications 1 à 3.

5. Utilisation d'un catalyseur selon l'une quelconque des revendications 1 à 3 pour l'ennoblissement de textiles au moyen d'agents réticulants exempts de formaldéhyde.
